# EUROPÄISCHE PATENTSCHRIFT

(11) **EP 0 031 534 B1**
(45) Veröffentlichungstag und Bekanntmachung des Hinweises auf die Patenterteilung: **22.08.1984**
(21) Anmeldenummer: 80107915.3
(22) Anmeldetag: 15.12.1980
(51) Int. Cl.: C21C 1/02, C21C 7/064, C01B 31/32

(54) **Verfahren zur Herstellung von Entschwefelungsmitteln für Roheisen-oder Stahlschmelzen**
Process for producing desulfurizing agents for pig iron or steel melts
Procédé pour la fabrication d'agents de désulfuration de fonte ou d'acier fondus

(30) Priorität: 29.12.1979 DE 2952686
(43) Veröffentlichungstag der Anmeldung: 08.07.1981
(73) Patentinhaber: HOECHST AKTIENGESELLSCHAFT, 65926 Frankfurt am Main (DE); KRUPP STAHL AKTIENGESELLSCHAFT, 44713 Bochum (DE)
(72) Erfinder: Braun, Albert, D-5030 Hürth-Burbach (DE); Portz, Willi, Dr., D-5042 Erftstadt-Kierdorf (DE); Strauss, Georg, Dr., D-5042 Erftstadt-Lechenich (DE); Delhey, Hans-Martin, Dipl.-Ing., D-4100 Duisburg 46 (DE)
(74) Vertreter: Hubbuch, Klaus, Dr.

## Beschreibung

Die vorliegende Erfindung betrifft ein Verfahren zur Herstellung von Entschwefelungsmitteln auf Basis von Calciumoxid enthaltendem Calciumcarbid für Roheisen- oder Stahlschmelzen. Gemäss der nicht vorveröffentlichten EP-A2-0 019 086 wurde hierzu bereits vorgeschlagen, dass man zunächst aus Kalk und Koks ein Calciumcarbid-Calciumoxid-Schmelzgemisch mit einem CaO-Gehalt von 20 bis 80 Gew% erzeugt, welches man zu einem Block erstarren lässt. Während der erstarrte Block noch eine Durchschnittstemperatur von mehr als 400°C aufweist, bricht man diesen auf Korngrössen kleiner als 150 mm vor und gibt auf das zerkleinerte und noch mindestens 400°C heisse Gemisch Calciumoxid in einer solchen Menge auf, dass der sich in der Mischung ergebende Gesamtgehalt von CaO dem im Endprodukt gewünschten CaO-Gehalt entspricht. Anschliessend wird die Mischung unter intensiver Vermengung und Feuchtigkeitsausschluss bei Temperaturen oberhalb 100°C auf Korngrössen kleiner als 10 mm gemahlen.

Allgemein ist bekannt, Roheisen- und Stahlschmelzen mit Hilfe von Calciumoxid (nachfolgend kurz als Kalk bezeichnet) enthaltendem Calciumcarbid (nachfolgend Carbid genannt) zu entschwefeln (DE-C 1 160 457, DE-C3-20 37 758). Bei der Herstellung solcher Entschwefelungsmittel ging man in der Regel bislang so vor, dass man in schmelzflüssiges Carbid die erforderliche Menge an feinteiligem Kalk eintrug, um in der Schmelze eine homogene Mischung zu erzeugen, die man anschliessend abkühlen liess und zerkleinerte.

Bevorzugt trug man dabei den feinteiligen Kalk in den Strahl des aus dem Ofen abgestochenen Carbides ein. Obwohl die in Carbidschmelze eintragbare Menge Kalk begrenzt und das Arbeiten mit flüssigem Carbid mit Gefahren verbunden ist, war man in Fachkreisen bisher der Auffassung, auf diese Methode nicht verzichten zu können, da man der Meinung war, nur eine in der Schmelze hergestellte Mischung von CaC₂ und CaO sei für eine Entschwefelung von Metallschmelzen am besten geeignet.

Entschwefelungsmittel auf Basis von Calciumcarbid, welche Stoffe enthalten, die bei der Temperatur der Metallschmelze Wasser abspalten, sind bereits aus der DE-B2-22 52 795 bekannt. Diese Mittel, welche Mischungen von handelsüblichem Carbid mit beispielsweise Ca(OHh als wasserabspaltendem Stoff darstellen, haben den Nachteil, dass sie durch mechanisches Vermischen hergestellte Gemenge sind, in denen Carbidteilchen getrennt neben Ca(OH)₂-Teilchen vorliegen, was bei Einsatz dieser Produkte zu einem höheren Verbrauch, ungleichmässigen und heftigen Gasreaktionen und einer grossen Streubreite bezüglich der Entschwefelungswirkung führt, wodurch ein gezielter Einsatz dieser Mittel erschwert wird.

Überraschenderweise wurde nun gefunden, dass man die Nachteile der bekannten Arbeitsweisen vermeiden und ein hochwirksames Entschwefelungsmittel für Roheisen- und Stahlschmelzen erhalten kann, wenn man zunächst auf thermischem Wege aus Kalk und Koks ein Carbid-Calciumoxid-Ausgangsschmelzgemisch mit einem beliebigen CaO-Gehalt von 20 bis 80% erzeugt, welches man durch Abkühlenlassen zu einem Block erstarren lässt. Während der erstarrte Block noch eine Durchschnittstemperatur von mehr als 400°C, vorzugsweise zwischen 400°C und der Erstarrungstemperatur der Schmelze aufweist, bricht man ihn dann auf Korngrössen kleiner als 150 mm vor und gibt auf das zerkleinerte und noch mindestens 400°C heisse Gemisch Calciumoxid in einer solchen Menge auf, dass der sich in der entstehenden Mischung ergebende Gesamtgehalt an CaO dem im Endprodukt gewünschten CaO-Gehalt entspricht. Vorzugsweise gibt man so viel Calciumoxid auf, dass sich in der Mischung ein Gesamtgehalt an CaO von über 45 bis 90 Gew% ergibt. Anschliessend wird dann die Mischung unter intensiver Vermengung und in Gegenwart von Luft oder Stickstoff mit einem Feuchtigkeitsgehalt von 5 bis 20 g/m³ (bei 1,013 bar und 273,15 K) bei Temperaturen unterhalb 100°C, vorzugsweise bei 10-15°C, auf Korngrössen kleiner als 10 mm, vorzugsweise kleiner als 100 ₁1m, gemahlen.

Vorzugsweise setzt man ein Calciumcarbid-Calciumoxid-Ausgangsschmelzgemisch mit einem CaO-Gehalt von 20 bis 45 Gew% ein, das in bekannter Weise auf thermischem Wege aus Kalk und Koks gewonnen wurde. Man kann aber auch so verfahren, dass man zunächst ein Calciumcarbid- Calciumoxid- Ausgangsschmelzgemisch mit einem CaO-Gehalt von über 45 bis 80 Gew% herstellt, indem man in eine vorliegende Calciumcarbidschmelze, die einen Calciumoxidgehalt bis zu 45 Gew% aufweist, feinteiliges Calciumoxid bis zu einem CaO-Gehalt von maximal bis zu 80 Gew% einträgt und erst dann das Ganze zu einem Block erstarren lässt, bevor man diesen bei Temperaturen oberhalb 400°C vorbricht.

Ausser dass das Vermischen des Kalkes mit einer Carbidschmelze und den damit verbundenen Schwierigkeiten vermieden werden kann, besitzt das erfindungsgemässe Verfahren u.a. auch die weiteren Vorteile, dass zur Erzeugung der Carbidschmelze nicht jeweils eine bestimmte Möllerzusammensetzung eingestellt, und dass der Kalk vorher nicht auf eine bestimmte Korngrösse feingemahlen werden muss, sondern dass von einem Carbidblock ausgegangen werden kann, dessen CaC₂:CaO-Gewichtsverhältnis innerhalb eines sehr weiten Bereiches schwanken, d.h. praktisch beliebig sein kann und der Kalk auch in grobkörniger Form, beispielsweise in einer Korngrösse zwischen 8 und 60 mm, eingesetzt werden kann.

Ein weiterer Vorteil des erfindungsgemäss hergestellten Mittels besteht darin, dass auf der Oberfläche jedes einzelnen Kornes Ca(OH)₂ dicht neben CaC₂ vorliegt, wodurch die Entschwefelungsreaktion sehr früh und gleichmässig in Gang gesetzt wird. Dadurch werden bei vergleichbaren Entschwefelungsergebnissen geringere Mengen des Entschwefelungsmittels benötigt und gezieltere Ergebnisse ermöglicht.

### Beispiel 1

Aus einer für die Herstellung von technischem Carbid üblichen Schmelze mit einem CaC₂-Gehalt von 80 Gew% und CaO-Gehalt von 20 Gew% wurde in einem Tiegel durch Abkühlenlassen dieser Schmelze in bekannter Weise ein Carbidblock entsprechender Zusammensetzung erzeugt. Nachdem sich der Block auf eine Durchschnittstemperatur von etwa 600°C abgekühlt hatte, wurde er auf Korngrössen kleiner als 150 mm vorgebrochen und das noch 500°C heisse Carbid mit so viel Kalk einer Korngrösse von 8 bis 60 mm überschichtet, dass die sich ergebende Mischung einen CaO-Gehalt von insgesamt 50 Gew% enthielt.

Anschliessend wurde die Mischung unter Durchleiten von 1500 m³/h Luft mit einem Feuchtigkeitsgehalt von 10 g/m³ (bei 15°C) in einer Rotationsmühle mit einem Durchsatz von 500 kg/h bei 50°C auf Korngrössen zwischen 0 und 100 ₁1m gemahlen.

Mit 1500 kg von diesem Produkt wurden 300 000 kg einer Roheisenschmelze, die 0.03 Gew% Schwefel enthielt, in bekannter Weise entschwefelt. Der S-Gehalt des behandelten Eisens betrug weniger als 0,005 Gew%.

### Beispiel 2

In bekannter Weise wird aus Kalk und Koks Calciumcarbid thermisch hergestellt, wobei die Kalk-Koks-Mischung im gesamten Möller auf ein Gewichtsverhältnis von etwa 110:40 eingestellt wird, was einem Carbid mit einem CaO-Gehalt von etwa 45 Gew% entspricht.

Dem Abstichstrahl dieses Carbides wird CaO der Körnung 3-8 mm in einer solchen Menge zudosiert, dass sich im Abstichtiegel ein Durchschnittsgehalt von ca. 80 Gew% CaO ergibt (auf 1 Tonne Abstichstrahl etwa 1,2-1,3 t CaO). Nach dem Abkühlen des Tiegels auf eine Durchschnittstemperatur von nicht unter 600°C, was bereits nach 4 Stunden der Fall ist, wird der Block auf eine Korngrösse kleiner als 150 mm vorgebrochen und auf das heisse Gemisch so viel Kalk der Körnung 8 bis 60 mm geschichtet, dass der Durchschnitts-CaO-Gehalt 90 Gew% beträgt. Anschliessend wird unter Durchleiten von 1500 m³/h Luft mit einem Feuchtigkeitsgehalt von 10 g/m³ (bei 15°C) in einer Rotatiosmühle mit einem Durchsatz von 500 kg/h bei 50°C auf eine Korngrösse kleiner als 100 ₁1m gemahlen. Mit diesem Gemisch werden, bezogen auf den Calciumcarbidgehalt, die gleichen Entschwefelungsergebnisse erzielt, wie im Beispiel 1 geschildert.

## Patentansprüche

1. Verfahren zur Herstellung von Entschwefelungsmitteln mit einem Gehalt von 1-6 Gew% chemisch gebundenem Wasser auf Basis von Calciumoxid enthaltendem Calciumcarbid für Roheisen- und Stahlschmelzen, dadurch gekennzeichnet, dass man zunächst aus Kalk und Koks ein Calciumcarbid-Calciumoxid-Schmelzgemisch mit einem CaO-Gehalt von 20 bis 80 Gew% erzeugt, welches man durch Abkühlenlassen zu einem Block erstarren lässt; dass man dann, während der erstarrte Block noch eine Durchschnittstemperatur von mehr als 400°C aufweist, diesen auf Korngrössen kleiner als 150 mm vorbricht und auf das zerkleinerte und noch mindestens 400°C heisse Gemisch Calciumoxid in einer solchen Menge aufgibt, dass der sich in der entstehenden Mischung ergebende Gesamtgehalt an CaO dem im Endprodukt gewünschten CaO-Gehalt entspricht, anschliessend die Mischung unter intensiver Vermengung und in Gegenwart von Luft oder Stickstoff mit einem Feuchtigkeitsgehalt von 5 bis 20 g/m³ (bei 1,013 bar und 273,15 K) bei Temperaturen unterhalb 100°C auf Korngrössen kleiner als 10 mm mahlt.

2. Verfahren nach Anspruch 1, dadurch gekennzeichnet, dass man auf das vorgebrochene Gemisch grobkörniges CaO mit einer Korngrösse von 8 bis 60 mm aufgibt.

3. Verfahren nach Anspruch 1 oder 2, dadurch gekennzeichnet, dass man auf das vorgebrochene Gemisch so viel CaO aufgibt, dass die entstehende Mischung über 45 bis 90 Gew% CaO enthält.

4. Verfahren nach einem der Ansprüche 1 bis 3, dadurch gekennzeichnet, dass man das Vorbrechen bei Temperaturen zwischen 400°C und der Erstarrungstemperatur vornimmt.

5. Verfahren nach einem der Ansprüche 1 bis 4, dadurch gekennzeichnet, dass man das Calciumcarbid-Caiciumoxid-Ausgangsschmeizgemisch mit einem CaO-Gehalt von 20-45 Gew% in bekannter Weise aus Kalk und Koks auf thermischem Wege gewinnt.

6. Verfahren nach einem der Ansprüche 1 bis 4, dadurch gekennzeichnet, dass man das Calciumcarbid-Calciumoxid-Ausgangsschmelzgemisch mit einem CaO-Gehalt von über 45 bis 80 Gew% herstellt, indem man in eine vorliegende Calciumcarbidschmelze, die einen Calciumoxidgehalt bis zu 45 Gew% aufweist, feinteiliges Calciumoxid bis zu einem CaO-Gehalt von maximal bis zu 80 Gew% einträgt und erst dann zu einem Block erstarren lässt.

7. Verfahren nach einem der Ansprüche 1 bis 6, dadurch gekennzeichnet, dass man die Mischung bei 10-50°C auf Korngrössen kleiner als 10 mm mahlt.

8. Verfahren nach einem der Ansprüche 1 bis 7, dadurch gekennzeichnet, dass man die Mischung auf Korngrössen kleiner als 100 ₁1m mahlt.

## Revendications

1. Procédé de préparation d'agents de désulfuration d'une teneur en eau chimiquement liée de 1-6% en poids à base de carbure de calcium contenant de l'oxyde de calcium pour bains de fonte brute et d'acier, caractérisé en ce que l'on prépare d'abord à partir de chaux et de coke un mélange fondu carbure de calcium/oxyde de calcium d'une teneur en CaO de 20-80% en poids, que l'on laisse refroidir et solidifier en bloc; en ce que l'on concasse grossièrement ce bloc solidifié pendant qu'il est encore à une température moyenne de plus de 400°C en morceaux de moins de 150 mm et on ajoute sur le mélange chaud concassé et ayant encore une température d'au moins 400°C de l'oxyde de calcium en quantité telle que le mélange formé ait une teneur totale en CaO correspondant à la teneur en CaO recherchée pour le produitfinal, on broie ensuite le mélange avec agitation intense et en présence d'air ou d'azote d'une teneur en humidité de 5-20 g/m³ (à 1,013 bar et 273,15 K) à des températures inférieures à 100°C jusqu'à des dimensions de particules de moins de 10 mm.

2. Procédé selon la revendication 1, caractérisé en ce que l'on recouvre le mélange grossièrement concassé par du CaO en grosses particules d'une grosseur de 8-60 mm.

3. Procédé selon la revendication 1 ou 2, caractérisé en ce que l'on recouvre le mélange grossièrement concassé avec du CaO en quantité telle que le mélange formé contienne plus de 45 jusqu'à 90% en poids de CaO.

4. Procédé selon l'une des revendications 1 à 3, caractérisé en ce que l'on effectue le concassage grossier à des températures comprises entre 400°C et la température de solidification.

5. Procédé selon l'une des revendications 1 à 4, caractérisé en ce que l'on prépare de manière connue par voie thermique à partir de chaux et de coke le mélange fondu de départ carbure de calcium/oxyde de calcium d'une teneur en CaO de 20-45% en poids.

6. Procédé selon l'une des revendications 1 à 4, caractérisé en ce que l'on prépare le mélange fondu de départ carbure de calcium/oxyde de calcium d'une teneur en CaO supérieure à 45 jusqu'à 80% en poids en introduisant dans un bain de carbure de calcium existant, d'une teneur en oxyde de calcium allant jusqu'à 45% en poids, de fines particules d'oxyde de calcium jusqu'à une teneur en CaO de 80% en poids au maximum et on laisse ensuite seulement solidifier le bain en un bloc.

7. Procédé selon l'une des revendications 1 à 6, caractérisé en ce que l'on broie le mélange à 10-50°C en particules d'une grosseur inférieure à 10mm.

8. Procédé selon l'une des revendications 1 à 7, caractérisé en ce que l'on broie le mélange en particules d'une granulométrie inférieure à 100 _{I}1m.

## Claims

1. Process for the manufacture of desulfurizing agents, containing 1-6 weight% chemically combined water, based on calcium oxide-containing calcium carbide for crude iron and steel melts, which comprises: producing from lime and coke a molten mixture of calcium carbide and calcium oxide having a CaO content of 20 to 80 by weight; allowing the mixture to cool and solidify into a block; rough-crushing the solidified block while it still has an average temperature of more than 400°C to particles with a size of less than 150 mm; admixing the comminuted mixture, which still has a temperature of at least 400°C, with a quantity of calcium oxide necessary to establish in the resulting mixture a total content of CaO corresponding to the CaO content desired in the end product, and then grinding the mixture with thorough agitation and in the presence of air or nitrogen containing 5-20 g/m³ moisture (at 1.013 bar and 273.15 K) at temperatures below 100°C to particles with a size of less than 10 mm.

2. Process as claimed in claim 1, wherein coarse CaO with a size of 8 to 60 mm is added to the rough-crushed mixture.

3. Process as claimed in claim 1 or 2, wherein the precrushed mixture is admixed with a quantity of CaO necessary to establish in the resulting mixture a CaO content of 45-90% by weight.

4. Process as claimed in any of claims 1 to 3, wherein the mixture is precrushed at temperatures of between 400°C and the solidification temperature.

5. Process as claimed in any of claims 1 to 4, wherein the molten starting mixture of calcium carbide and calcium oxide with a CaO content of 20 to 45% by weight is produced from lime and coke in customary manner by thermal treatment.

6. Process as claimed in any of claims 1 to 4, wherein the molten starting mixture of calcium carbide and calcium oxide with a CaO content of more than 45% up to 80% by weight is produced by introducing finely divided calcium oxide into an existing calcium carbide melt containing up to 45% by weight of CaO until establishment therein of a maximum CaO content of up to 80% by weight and then allowing the whole to solidify into a block.

7. Process as claimed in any of claims 1 to 6, wherein the mixture is ground at 10°-50°C, to particles with a size of less than 10 mm.

8. Process as claimed in any of claims 1 to 7, wherein the mixture is ground to particles with a size of less than 100 µm.
